# FASCICULE DE BREVET EUROPEEN

(11) **EP 1 747 313 B1**
(45) Date de publication et mention de la délivrance du brevet: **03.02.2016**
(21) Numéro de dépôt: 05769928.2
(22) Date de dépôt: 09.05.2005
(51) Int. Cl.: D04H 1/44, D04H 1/54, D04H 1/74, D04H 3/11, D04H 1/492, D04H 3/033, D04H 1/46

(54) **NONTISSE LARGE ET SES PROCEDE ET MACHINE DE FABRICATION.**
BREITES VLIES UND VERFAHREN DAFÜR UND MASCHINE ZU DESSEN HERSTELLUNG
WIDE NON-WOVEN AND METHODS THEREFOR AND PRODUCTION MACHINE

(30) Priorité: 11.05.2004 FR 0405077
(43) Date de publication de la demande: 31.01.2007
(73) Titulaire: ANDRITZ Perfojet SAS, 38330 Montbonnot (FR)
(72) Inventeur: MICHALLON, André, F-73100 Tresserve (FR); NOELLE, Frédéric, F-38330 Saint Nazaire Les Eymes (FR)
(74) Mandataire: Eidelsberg, Victor Albert
(86) Numéro de dépôt international: PCT/FR2005/001138
(87) Numéro de publication internationale: WO 2005/121428

(56) Documents cités:
- EP-A- 0 786 428
- FR-A- 2 846 013

## Description

La présente invention se rapporte aux nontissés et à leurs procédés et machines de fabrication. Elle se rapporte plus précisément aux nontissés de grande largeur, supérieure à 5 m de largeur pour des productions de plus de 200 kg par heure et par mètre de machine.

D'une manière générale, les nontissés légers, de 15 à 80 g/m², dits par "voie sèche" sont formés par cardage et/ou voie aéraulique. Cependant, pour les grandes largeurs de production, c'est-à-dire pour des largeurs supérieures à 3,5 m, le cardage est la seule technique voie sèche utilisée pour les hautes productions.

Il est connu depuis fort longtemps de napper transversalement le ou les voiles de carde pour former une nappe lourde en grande largeur, puis de l'étirer mécaniquement dans le sens de la longueur pour en réduire la masse au m². Cette technique est très limitée en vitesse et ne peut pas produire à la fois des nontissés légers, dont la masse au m² est inférieure à 60 g/m², en grande largeur et à des niveaux de production de 200 kg/heure et par mètre de largeur, et plus.

Les techniques modernes permettent de construire des cardes de largeur maximale de 5 m et délivrant des voiles de fibres de largeur 4,7 m maximum. Par delà les grandes difficultés techniques de construction de tambours de grande précision dans des longueurs de 5 m et plus, ces cardes ne permettent pas de produire des voiles de fibres de masse au m² faibles, avec des rapports de résistance du sens marche au sens travers inférieur à 3,5.

FR-2846013 décrit un nontissé en filaments ayant un rapport de la résistance dans le sens machine à celle dans le sens travers inférieur à 1,5, une masse volumique inférieure à 0,10g/cm³ et un titre des filaments compris entre 0,9 et 10dtex. EP 0786428 décrit un dispositif d'étirage de nappe.

L'invention vise un nouveau nontissé léger, de grande largeur, produit par la technique dite "voie sèche" et dont le rapport de résistance du sens long au sens travers est inférieur à 3,5.

On a trouvé, et c'est ce qui fait l'objet de la présente invention, un nontissé léger et ses procédés et machines de fabrication, qui permettent de produire des nontissés par "voie sèche" à haute production, en grande largeur et dont le rapport d'une propriété mécanique dans le sens long, et notamment de résistance à la traction, à cette même propriété dans le sens travers est inférieur à 3,5 et, en général, compris entre 1,5 et 3,5.

L'invention a donc pour objet un nontissé d'une largeur au moins égale à 5 m, de grammage compris entre 15 et 80 g/m² et, de préférence, entre 30 et 60 g/m² et constitué de fibres d'une longueur d'au moins 15 mm et de préférence d'une longueur comprise entre 20 et 60 mm, de filaments ou d'un mélange de telles fibres et de filaments, caractérisé en ce que le rapport d'une propriété mécanique, notamment de la résistance à la traction, dans le sens long à cette même propriété dans le sens travers est inférieur à 3,5.

De préférence, ledit rapport est inférieur à 3 et, mieux encore, à 2,5.

Les fibres et/ou filaments peuvent être en matière plastique thermoplastique, notamment en polyoléfines telles qu'en polypropylène ou polyéthylène, ou en polyester ou en acide polylactique, en alcool polyvinylique, en polyamide ou en une matière textile artifcielle, telle qu'en viscose ou en une matière textile naturelle, telle qu'en coton, lin, laine, bois. Le voile peut comporter des couches différentes.

L'invention a également pour objet le procédé de fabrication d'un nontissé, dans lequel on consolide une première fois un voile de fibres et/ou de filaments en y projetant des jets d'eau sous pression par calandrage ou par aiguilletage pour obtenir un voile consolidé une première fois. On étire dans le sens de la largeur le voile consolidé une première fois pour obtenir un voile élargi, puis on consolide une deuxième fois le voile élargi, de préférence en y projetant des jets d'eau sous pression. On sèche ensuite le voile élargi, de préférence par un dispositif de séchage de largeur réglable en aval de la deuxième consolidation.

De préférence la pression des jets de la deuxième consolidation est supérieure à la pression des jets de la première consolidation. La pression des jets de la première consolidation peut être comprise par exemple entre 15 et 70 bar et la pression des jets de la deuxième consolidation être supérieure à 70 bar et comprise par exemple entre 75 à 100 bar. Les orifices de projection des jets peuvent avoir un diamètre notamment compris entre 100 et 200 microns.

Pour ne pas rompre les nontissés, on étire à un allongement de moins de 30 % des nontissés de grammage inférieur ou égal à 40 g/m², de moins de 40 % des nontissés de grammage supérieur à 40 g/m² et inférieur ou égal à 60 g/m² et de moins de 50 % des nontissés de grammage supérieur à 60 g/m² et inférieur ou égal à 80 g/m². Le pourcentage d'allongement est le rapport de la différence entre la dimension après allongement diminué de la dimension avant allongement à la dimension avant allongement.

De préférence, on élève la température du voile consolidé une première fois d'au moins 50° C et d'au plus 300° C. Les températures du voile avant l'élargissement ou pendant l'élargissement peuvent être comprises entre 15° C et 300° C et, de préférence, entre 20° C et 250°C. Le stade de chauffage est particulièrement intéressant pour une matière thermoplastique ayant tendance à cristalliser, comme le polyester, pour laquelle on le cristallise ainsi rapidement en sorte que le retrait est diminué. Pour les polyoléfines, le chauffage provoque un ramollissement qui facilite l'élargissement et qui affine le diamètre unitaire des filaments ou fibres constitutifs.

L'invention a aussi pour objet une machine de production d'un nontissé, comprenant un moyen de transport d'un voile de fibres ou de filaments dans un dispositif de consolidation par projection de jets d'eau, par calandrage ou par aiguilletage, caractérisée en ce qu'elle comporte, en aval du premier dispositif de consolidation, un dispositif d'élargissement du voile premièrement consolidée. Il est prévu un deuxième dispositif de consolidation en aval du dispositif d'élargissement. Sa largeur efficace de consolidation est plus grande que celle du premier dispositif de consolidation. On obtient un nontissé répondant aux caractéristiques mentionnées précédemment et ayant notamment une grande largeur, ce qui diminue les chutes lorsqu'on le coupe ensuite en des bandes moins larges pour la fabrication de produits finis.

Au US3747161, on décrit une machine de production de nontissé par des traitements de réarrangement.

Le dispositif d'élargissement, de préférence de largeur réglable, peut comporter un rouleau èlargisseur et de préférence un rouleau élargisseur à enroulement spiral, ou des rames à picots ou à pinces, notamment en cas de chauffage.

Ce sont des rouleaux rotatifs flexibles dont le rayon de courbure est ajusté en fonction de l'élargissement souhaité.

L'élargissement du nontissé humide peut aussi être obtenu par deux rames à picots et à chaînes guidées par des systèmes de guidage latéralement aux bords du nontissé et dont l'écartement augmente à mesure que le nontissé avance.

On facilite l'élargissement si le moyen de transport comprend des moyens pour que la vitesse du voile soit plus grande à la sortie qu'à l'entrée du dispositif d'élargissement. On peut par exemple prévoir des rouleaux moteurs d'entraînement du voile à l'entrée et à la sortie du dispositif d'élargissement et les faire tourner à des vitesses différentes.

Lorsque ce deuxième dispositif de consolidation comporte une projection de jets d'eau sous pression, la largeur d'injection des jets d'eau de ce deuxième dispositif est plus grande que celle du premier dispositif utilisé pour la première consolidation. Mais on peut effectuer aussi la deuxième consolidation par thermoliage, par calandrage, par aiguilletage mécanique, par voie chimique ou autre. La largeur efficace de consolidation du deuxième dispositif de consolidation est plus grande que celle du premier dispositif de consolidation. Le deuxième dispositif de consolidation peut donneur aussi un motif au voile.

De préférence, le deuxième dispositif de consolidation est suivi d'un dispositif de séchage par aspiration d'air. On peut effectuer le séchage notamment à une température comprise entre 110 et 160° C et on l'effectue de préférence dans un four à air traversant. De préférence, il est interposé entre le dispositif de séchage et le deuxième dispositif de consolidation, un dispositif de déshumidification par aspiration à travers une surface perforée comprenant des moyens de réglage de la largeur utile de la surface perforée. Cette surface peut être constituée par un tapis aspirant communiquant avec un générateur d'une dépression et muni d'obturateurs coulissants.

On peut, le cas échéant, répéter les opérations d'élargissement et de reconsolidation plusieurs fois.

Aux dessins annexés, donnés uniquement à titre d'exemple:
la figure 1 est un schéma d'une machine de production d'un nontissé suivant l'invention,
la figure 2 est une vue en élévation d'un rouleau élargisseur mis en oeuvre dans la machine suivant l'invention, et
la figure 3 est une vue en plan de l'ensemble d'un rouleau élargisseur et des rouleaux d'entrée et de sortie.

La machine représentée à la figure 1 comprend un convoyeur à bande 1 d'entrée, circulant sur des rouleaux 2 et amenant sur le brin supérieur un voile de fibres, schématisé par la flèche 3. Le voile est compacté entre un tambour 4 et le brin supérieur du convoyeur 1 avec humidification par envoi d'eau à travers le convoyeur 1 par un humidificateur H avant de s'enrouler sur la partie droite du tambour où il reçoit, à titre de première consolidation, des jets d'eau 5 sous haute pression en provenance d'injecteurs 6. Le voile ainsi consolidé s'enroule sur un autre tambour 7 muni lui aussi d'injecteurs 8 pour compléter ce que l'on appelle, au sens de l'invention, la première consolidation.

Le voile consolidé une première fois arrive à une vitesse d'entrée dans deux rouleaux 9 élargisseurs (séparés par trois rouleaux de renvois), dont il ressort élargi à une vitesse de sortie qui est plus grande que la vitesse d'entrée car le tambour 7 tourne moins vite que des rouleaux 10. Le voile élargi est renvoyé par les rouleaux 10 sur un tambour 11 muni d'injecteurs 12 projetant des jets 13 d'eau sur le voile élargi pour y réaliser une deuxième consolidation. Le rouleau 11 est muni d'un manchon permettant de donner un motif au voile consolidé une deuxième fois.

Le voile consolidé une deuxième fois passe sur le brin supérieur d'un convoyeur 14 muni d'une boîte 15 d'aspiration en dessous du brin supérieur de manière à constituer un dispositif de déshumidification du voile. A la sortie du convoyeur 14, le voile entre dans un four 16 à circulation d'air chaud passant à travers une surface perforée 17 dont la longueur perpendiculairement au plan du dessin peut être réglée de manière à s'adapter à la largeur du voile. A la sortie du sécheur le nontissé 18 est enroulé sur une enrouleuse 19.

Le rouleau 21 élargisseur représenté aux figures 2 et 3 est mis en tension par les paliers 2 qui ont un dispositif interne réglable permettant de modifier l'angle des axes du rouleau par rapport aux paliers et donc le rayon de courbure du rouleau et aussi le pourcentage d'augmentation de la largeur du nontissé. Pour les nontissés légers, de grammage inférieur à 50 g/m², il est préférable d'avoir un moteur 23 qui entraîne le rouleau élargisseur en rotation.

Le nontissé 24 est d'abord dévié par un rouleau 25 à moteur Me puis est embarré autour du rouleau élargisseur 6, puis est de nouveau dévié par un rouleau 27 à moteur Ms. A la périphérie du rouleau élargisseur, le nontissé suit une direction perpendiculaire 28 à l'axe longitudinal du rouleau 26. La surface du rouleau 28 est recouverte de préférence d'un matériau synthétique évitant le glissement du nontissé à la surface du rouleau pour obtenir un élargissement maximum.

Les tests de laboratoire de mesure de résistance dans le sens long et dans le sens travers, et de masse au m² sont conduits selon les normes ERT de l'EDANA (European Disposables And Nonwovens Association) à savoir :
a) Masse au mètre carré :
   On conditionne un échantillon pendant 24 heures et on effectue l'essai à 23° C et à une humidité relative de 50%.
   On coupe au moins 3 échantillons d'une surface d'au moins 50000 mm2 avec un appareil de découpe appelé massicot.
   Chaque échantillon est pesé sur une balance de laboratoire ayant une précision de 0,1 % de la masse des échantillons pesés.
b) Résistance et allongement dans le sens long et dans le sens travers :
   On conditionne un échantillon pendant 24 heures et on effectue l'essai à 23°C et à une humidité relative de 50%. On utilise pour le test un dynamomètre comprenant un jeu de mâchoires fixes et un jeu de mâchoires mobiles se déplaçant à une vitesse constante. Les mâchoires du dynamomètre ont une largeur utile de 50 mm. Le dynamomètre est équipé d'un enregistreur qui permet de tracer la courbe de la force de traction en fonction de l'allongement. On coupe 5 échantillons de 50 mm plus ou mois 0,5 mm de largeur et de 250 mm de longueur, ceci dans le sens long et dans le sens travers du non tissé. Les échantillons sont testés un par un , à une vitesse constante de traction de 100 mm par minute et avec une distance initiale entre mâchoires de 200 mm. Le dynamomètre enregistre la courbe de la force de traction en newtons en fonction de l'allongement.

Les exemples suivants illustrent l'invention.

### Exemple 1 (comparatif)

Un voile d'environ 60 g/m² composé de 50 % de fibres de viscose de 1.7 dtex et 40 mm de longueur et de 50 % de fibres de polyester de 1.7 dtex et de 38 mm de longueur est produit à une vitesse de 70 m/mn par une carde de type carde pour nontissés. Ce voile est délivré en continu à un premier ensemble de consolidation par jets d'eau suivi d'un second ensemble de consolidation par jets d'eau tels que décrit figure 1. Le premier poste de consolidation consiste en un convoyeur de compactage et de mouillage du voile suivi de deux tambours rotatifs équipés chacun de deux injecteurs hydrauliques Le second poste de consolidation consiste en un tambour rotatif équipé de deux injecteurs hydrauliques.

Sur le premier poste de consolidation, le voile de fibres est d'abord compacté entre le convoyeur de transport et le premier tambour. Immédiatement après le compactage, le voile est mouillé et légèrement consolidé par un injecteur hydraulique projetant des jets d'eau de 140 µm de diamètre à une pression de 15 bar. Les jets étant espacés les uns des autres d'une distance de 0,8 mm sur deux rangées.

Le voile ainsi compacté, mouillé et légèrement consolidé est alors soumis à l'action de deux injecteurs hydrauliques successifs projetant des jets d'eau de 120 µm de diamètre et comportant 1 666 jets/m de largeur à des pressions croissantes de 50 bar et 70 bar.

Le nontissé ainsi consolidé est transféré à un second tambour du même type que le premier et lui aussi équipé de deux injecteurs hydrauliques et projetant des jets d'eau de 120 µm de diamètre et comportant 1 666 jets/m de largeur à des pressions de 70 bar chacun.

Le nontissé humide est ensuite transféré sur un dernier tambour équipé de deux injecteurs hydrauliques projetant des jets d'eau de 120 µm de diamètre et comportant 1 666 jets/m de largeur à des pressions de 80 bar chacun.

Le nontissé ainsi obtenu est ensuite transféré sur un tapis aspirant connecté à un générateur de vide puis séché à une température de 130° C dans un four à air traversant.

On obtient un nontissé pesant environ 60 g/m². Le dispositif à rouleaux élargisseurs situé entre le second tambour et le troisième tambour est inactif dans ce premier exemple. Le nontissé a donc dans cet exemple sensiblement la même largeur sur tous les postes de consolidation par jets d'eau.

### Exemple 2

On répète les conditions de l'exemple 1 en utilisant le dispositif à rouleau élargisseurs situé entre le second et le troisième tambour. La largeur du nontissé humide est augmentée de 15 % avant d'être transféré sur le troisième tambour. Le nontissé est consolidé sur le troisième tambour dans les mêmes conditions que l'exemple 1, c'est-à-dire par deux injecteurs hydrauliques à des pressions de 80 bar chacun.

Puis le nontissé est séché comme dans l'exemple 1.

### Exemple 3

On répète les conditions de l'exemple 2 en appliquant cette fois un pourcentage d'élargissement de 30 % avant de transférer le nontissé humide sur le troisième tambour. Les autres conditions du test sont par ailleurs identiques à celles du test 2.

### Exemple 4. (comparatif)

On répète les conditions de l'exemple 2 en appliquant cette fois un pourcentage d'élargissement de 50 % avant de transférer le nontissé humide sur le troisième tambour. Le nontissé se déchire selon des lignes longitudinales. Il n'est pas utilisable. Le test est arrêté.

**Tableau 1**

| Caractéristiques | Unités | Exemple 1 Comparatif | Exemple 2 | Exemple 3 |
|---|---|---|---|---|
| Poids au m² | G/m² | 60 | 52 | 43 |
| Résistance sens long | N/50 mm | 94 | 75 | 58 |
| Résistance sens travers | N/50 mm | 26 | 29 | 26 |
| Allongement sens long | % | 33 | 39 | 43 |
| Allongement sens travers | % | 121 | 95 | 89 |
| Rapport résistance sens long/sens travers | Sans unités | 3,61 | 2,58 | 2,23 |

## Revendications

1. Nontissé d'une largeur au moins égale à 5 m, d'un grammage compris entre 15 et 80 g/m² et, de préférence, entre 30 et 60 g/m² et constitué de fibres d'une longueur d'au moins 15 mm et, de préférence, d'une longueur comprise entre 20 et 60 mm, de filaments ou d'un mélange de tels fibres et de filaments, **caractérisé en ce que** le rapport de la résistance à la traction dans le sens long à cette même propriété dans le sens travers est inférieur à 3,5.

2. Procédé de fabrication d'un nontissé suivant la revendication 1, dans lequel on consolide un voile de fibres et/ou de filaments en y projetant des jets d'eau, par calandrage ou par aiguilletage pour obtenir un voile consolidé une première fois, **caractérisé en ce que** l'on étire dans le sens de la largeur le voile premièrement consolidé une première fois, pour obtenir un voile élargi, puis on consolide par projection de jets d'eau une deuxième fois le voile élargi, dans lequel l'on étire à un allongement de moins de 30 %, pour des nontissés de grammage inférieur ou égal à 40 g/m², de moins de 40 % des nontissés de grammage supérieur à 40 g/m² et inférieur ou égal à 60 g/m² et de moins de 50 % des nontissés de grammage supérieur à 60 g/m² et inférieur ou égal à 80 g/m².

3. Procédé suivant la revendication 2, **caractérisé en ce que** la pression des jets de la deuxième consolidation qui s'effectue par projection de jets est supérieure à la pression des jets de la première consolidation.

4. Procédé suivant l'une des revendications 2 ou 3, **caractérisé en ce qu'**on élève en température un voile consolidé une première fois d'au moins 50° C et d'au plus 300° C.

5. Machine de production d'un nontissé suivant la revendication 1, comprenant un moyen (1) de transport d'un voile de fibres ou de filaments, dans un dispositif (1, 6) de consolidation par jets d'eau, par calandrage ou par aiguilletage, **caractérisée en ce qu'**elle comporte, en aval du premier dispositif de consolidation, un dispositif (9) d'élargissement du voile consolidé et un deuxième dispositif (12) de consolidation par jets d'eau, qui est placé en aval du dispositif (9) d'élargissement et dont la largeur efficace de consolidation est plus grande que celle du premier dispositif (6) de consolidation.

6. Machine suivant la revendication 5, **caractérisée en ce que** le dispositif (9) d'élargissement, de préférence de largeur réglable, comprend au moins un rouleau élargisseur ou des rames à picots ou à pinces.

7. Machine suivant l'une des revendications 5 ou 6, **caractérisée en ce que** le moyen de transport comprend des moyens (7, 10) pour que la vitesse du voile soit plus grande à la sortie qu'à l'entrée du dispositif (9) d'élargissement.

8. Machine suivant l'une des revendications 5 à 7, **caractérisé en ce que** le deuxième dispositif (12) de consolidation est suivi d'un dispositif (15) de déshumidification par aspiration à travers une surface perforée, comprenant des moyens de réglage de la largeur utile de la surface perforée.

9. Machine suivant l'une des revendications 5 à 8, **caractérisée en ce qu'**il est prévu, en aval du deuxième dispositif (12) de consolidation, un dispositif (16) de séchage, de préférence de largeur réglable.

## Patentansprüche

1. Vlies mit einer Breite von wenigstens gleich 5 m, mit einem Flächengewicht zwischen 15 und 80 g/m² und vorzugsweise zwischen 30 und 60 g/m², und bestehend aus Fasern mit einer Länge von wenigstens 15 mm und vorzugsweise mit einer Länge zwischen 20 und 60 mm, aus Filamenten oder aus einer Mischung aus derartigen Fasern und Filamenten, **dadurch gekennzeichnet, dass** das Verhältnis der Zugfestigkeit in Längsrichtung zu dieser gleichen Eigenschaft in Querrichtung kleiner als 3,5 ist.

2. Verfahren zur Herstellung eines Vlieses nach Anspruch 1, wobei ein Flor aus Fasern und/oder aus Filamenten durch Hineinspritzen von Wasserstrahlen, durch Kalandern oder durch Nadeln verfestigt wird, um einen ein erstes Mal verfestigten Flor zu erhalten, **dadurch gekennzeichnet, dass** der zunächst ein erstes Mal verfestigte Flor in der Breitenrichtung gestreckt wird, um einen verbreiterten Flor zu erhalten, anschließend der verbreiterte Flor durch Wasserstrahlspritzen ein zweites Mal verfestigt wird, wobei man bei Vliesen mit einem Flächengewicht kleiner oder gleich 40 g/m² mit einer Dehnung von weniger als 30 %, Vliese mit einem Flächengewicht größer als 40 g/m² und kleiner oder gleich 60 g/m² von weniger als 40 % sowie Vliese mit einem Flächengewicht größer als 60 g/m² und kleiner oder gleich 80 g/m² von weniger als 50 % streckt.

3. Verfahren nach Anspruch 2, **dadurch gekennzeichnet, dass** der Druck der Strahlen der zweiten Verfestigung, die durch Strahlspritzen erfolgt, größer als der Druck der Strahlen der ersten Verfestigung ist.

4. Verfahren nach einem der Ansprüche 2 oder 3, **dadurch gekennzeichnet, dass** die Temperatur eines ein erstes Mal verfestigten Flors um wenigstens 50 °C und um höchstens 300 °C erhöht wird.

5. Maschine zur Herstellung eines Vlieses nach Anspruch 1, umfassend ein Mittel (1) zum Befördern eines Flors aus Fasern oder aus Filamenten in eine Vorrichtung (1, 6) zur Verfestigung durch Wasserstrahlen, durch Kalandern oder durch Nadeln, **dadurch gekennzeichnet, dass** sie nach der ersten Verfestigungsvorrichtung eine Vorrichtung (9) zum Verbreitern des verfestigten Flors und eine zweite Vorrichtung (12) zur Wasserstrahlverfestigung umfasst, die der Verbreiterungsvorrichtung (9) nachgeschaltet ist und deren wirksame Verfestigungsbreite größer als diejenige der ersten Verfestigungsvorrichtung (6) ist.

6. Maschine nach Anspruch 5, **dadurch gekennzeichnet, dass** die Verbreiterungsvorrichtung (9), vorzugsweise mit einstellbarer Breite, wenigstens einen Walzenbreithalter oder Nadel- oder Zangenspannrahmen umfasst.

7. Maschine nach einem der Ansprüche 5 oder 6, **dadurch gekennzeichnet, dass** das Beförderungsmittel Mittel (7, 10) umfasst, damit die Geschwindigkeit des Flors am Ausgang größer als am Eingang der Verbreiterungsvorrichtung (9) ist.

8. Maschine nach einem der Ansprüche 5 bis 7, **dadurch gekennzeichnet, dass** sich an die zweite Verfestigungsvorrichtung (12) eine Vorrichtung (15) zum Entfeuchten durch Absaugen durch eine perforierte Fläche hindurch, die Mittel zum Einstellen der Nutzbreite der perforierten Fläche umfasst, anschließt.

9. Maschine nach einem der Ansprüche 5 bis 8, **dadurch gekennzeichnet, dass** nach der zweiten Verfestigungsvorrichtung (12) eine Trocknungsvorrichtung (16), vorzugsweise mit einstellbarer Breite, vorgesehen ist.

## Claims

1. A nonwoven having a width at least equal to 5 m, a weight between 15 and 80 g/m² and preferably between 30 and 60 g/m², and comprised of fibers having a length of at least 15 mm and preferably a length between 20 and 60 mm, of filaments or of a mixture of such fibers and filaments, **characterized in that** the ratio of the tensile strength in the machine direction to this same property in the cross direction is less than 3.5.

2. A process for manufacturing a nonwoven as claimed in claim 1, in which a web of fibers and/or filaments is consolidated by projecting water jets thereat, by calendering or by needle bonding in order to obtain a web that has been consolidated a first time, **characterized in that** the web consolidated a first time is drawn in the width direction, so as to obtain a widened web, then the widened web is consolidated a second time by projecting water jets, in which drawering is carried out to an elongation of less than 30 % for nonwovens having- a weight less than or equal to 40 g/m², of less than 40% for nonwovens having a weight greater than 40 g/m² and less than 50% for nonwovens having a weight greater than 60 g/m² and less than or equal to 80 g/m².

3. The process as claimed in claim 2, **characterized in that** the pressure of the jets of the second consolidation, which is carried out by projection of jets, is greater than the pressure of the jets of the first consolidation.

4. The process as claimed in one of claims 2 or 3, **characterized in that** the temperature of a web consolidated for the first time is increased at least of 50°C and at most of 300°C.

5. A machine for manufacturing a nonwoven as claimed in claim 1, comprising a means (1) of transporting a web of fibers or of filaments into a device (1, 6) for consolidation by water jets, by calendering or by needle bonding, **characterized in that** it comprises, downstream of the first consolidation device, a device (9) for widening the consolidated web and a second consolidation device (12) that is placed downstream of the widening device (9) and having an effective consolidation width that is greater than that of the first consolidation device (6).

6. The machine as claimed in claim 5, **characterized in that** the widening device (9), preferably of adjustable width, comprises at least one widening roller or pin or clip tenters.

7. The machine as claimed in either of claims 5 and 6, **characterized in that** the conveying means comprises means (7, 10) so that the web speed is greater at the exit than at the entry of the widening device (9).

8. The machine as claimed in one of claims 5 to 7, **characterized in that** the second consolidation device (12) is followed by a device (15) for dehumidifying by suction through a perforated surface, comprising means for controlling the working width of the perforated surface.

9. The machine as claimed in one of claims 5 to 8, **characterized in that**, downstream of the second consolidation device (12), a drying device (16), preferably of adjustable width is provided.
